# NOUVEAU FASCICULE DE BREVET EUROPEEN

(11) **EP 3 568 521 B2**
(45) Date de publication et mention de la décision concernant l'opposition: **03.01.2024**
(45) Mention de la délivrance du brevet: 23.12.2020
(21) Numéro de dépôt: 18700329.8
(22) Date de dépôt: 10.01.2018
(51) Int. Cl.: D21H 17/45, B41M 5/035, B41M 5/52, D21H 17/56

(54) **PAPIER TRANSFERT POUR IMPRESSION PAR SUBLIMATION COMPORTANT UN AGENT CATIONIQUE**
TRANSFERPAPIER FÜR SUBLIMATIONSDRUCK MIT EINEM KATIONISCHEN MITTEL
TRANSFER PAPER FOR SUBLIMATION PRINTING, COMPRISING A CATIONIC AGENT

(30) Priorité: 12.01.2017 FR 1750252
(43) Date de publication de la demande: 20.11.2019
(73) Titulaire: Ahlstrom Oyj, 00100 Helsinki (FI)
(72) Inventeur: MAYADE, Thierry, 38850 Paladru (FR)
(74) Mandataire: Hoffmann Eitle
(86) Numéro de dépôt international: PCT/EP2018/050550
(87) Numéro de publication internationale: WO 2018/130565

(56) Documents cités:
- US-A- 5 958 579
- US-A1- 2008 229 962
- US-A1- 2009 068 485

## Description

La présente invention concerne les papiers transfert pour impression par sublimation, et plus particulièrement mais non exclusivement ceux imprimables par impression jet d'encre.

L'impression par sublimation permet de fournir une image sur un support, tel qu'un métal, du verre, une surface plastique ou un tissu, à l'aide d'encres sublimables. L'impression des encres sublimables peut se faire par impression directe des encres sublimables sur le support final ou bien par impression indirecte. Dans le cas de l'impression indirecte les encres sont d'abord imprimées sur un papier, appelé papier transfert, puis l'image imprimée sur le papier transfert est transférée par presses à transfert sur le support final. La demande US 2008/0229962 décrit un tel procédé d'impression.

Les demandes EP 2965919 A1, WO00/06392, WO2008/006434, et WO2016/074671 divulguent des papiers transfert pour impression par sublimation.

Plus précisément, la demande EP 2965919 A1 divulgue un papier transfert comprenant une couche réservoir présentant une face externe configurée pour recevoir une encre sublimable et une couche barrière, appliquée sur la face interne de la couche réservoir, et configurée pour former une barrière au véhicule de l'encre sublimable. La couche réservoir peut en outre comprendre un polymère cationique en faible proportion pour fixer les colorants de l'encre sublimable à la surface du papier transfert.

La demande WO00/06392 décrit un papier transfert comprenant une couche barrière ayant une porosité d'au plus 100 ml/min.

La demande WO2008/006434 divulgue un papier comprenant une couche comportant un polymère semi-synthétique à propriété thermoplastique.

La demande WO2016/074671 décrit un papier comprenant une couche comportant des particules thermoplastiques.

Les papiers transfert pour impression par sublimation imprimables par impression jet d'encre comprennent généralement une couche barrière à base de polymère hydrophile, tel que de la carboxy méthyl cellulose, de l'amidon, ou de l'alcool polyvynilique, plus ou moins chargée de pigments de faible surface spécifique, tels que du kaolin ou du carbonate de calcium, ou de forte surface spécifique, tels que des silices.

La présence d'une couche barrière à base de polymère hydrophile conduit à un long temps de séchage, limitant les cadences d'impression et engendrant des mélanges de couleurs et bavures altérant la qualité d'impression.

L'introduction de charges permet d'atténuer les inconvénients précités mais induit un surcoût de formulation et/ou une limitation du taux de transfert par sublimation.

Il existe donc un besoin, non satisfait à ce jour, d'un moyen d'obtenir un papier transfert pour impression par sublimation, imprimable par impression jet d'encre, ayant une bonne aptitude à l'impression avec un temps de séchage limité, un fort taux de transfert et un grammage relativement faible, notamment inférieur ou égal à 50 g/m².

L'invention est définie dans les revendications.

Les agents cationiques sont usuellement utilisés en faibles proportions comme agents fixateur d'encre pour l'impression jet d'encre dans le but de retenir l'encre en surface et d'éviter le dégorgement de l'encre dans l'eau. La présence d'un agent cationique en une proportion plus élevée dans l'invention permet de manière surprenante d'assurer un bon transfert par sublimation, l'encre étant contre toute attente peu retenue dans le papier transfert lors de la sublimation.

Le papier transfert selon l'invention présente une bonne aptitude à l'impression, grâce notamment à l'immobilisation de l'encre en surface par le ou les agents cationiques.

L'immobilisation des pigments de l'encre en surface du substrat fibreux par le ou les agents cationiques améliore la densité optique après transfert et limite les bavures. La définition est ainsi améliorée.

L'absence ou la faible présence de pigment et de liant et des autres agents de formulation éventuels tels que listés ci-dessus permet d'optimiser le compromis fixation de l'encre / vitesse de séchage de l'encre.

Le traitement de surface peut être monocouche ou multicouche.

La quantité du ou des agents cationiques est avantageusement supérieure ou égale à 8%, voire à 9 ou 10 %, en poids sec, du poids sec total du ou des composés apportés par l'application de la ou des couches du traitement de surface, comme indiqué plus haut.

Le papier transfert peut être dépourvu, au moins sur la face comportant le ou les agents cationiques, de charge minérale, également appelée pigment, ou comprendre sur cette face une ou plusieurs charges minérales en une quantité inférieure ou égale à 10 g/m².

La ou les charges minérales sont choisies parmi le carbonate de calcium, le kaolin, le kaolin calciné, le talc, TiO2, les hydroxydes, notamment d'aluminium Al(OH)3 ou de magnésium, les sulfates, notamment BaSO4 ou CaS04, le silicate d'aluminium naturel ou synthétique, l'oxyde d'aluminium, et leurs mélanges. Les charges minérales contribuent à bloquer l'encre en surface. La présence du ou des agents cationiques tels que décrits dans la présente invention permet de s'affranchir de la présence de charges minérales, ou du moins de limiter leur quantité.

Le papier transfert peut être dépourvu, au moins sur la face comportant le ou les agents cationiques, de liant ou comprendre sur cette face un ou plusieurs liants en une quantité inférieure ou égale à 8 g/m².

Le ou les liants sont choisis de préférence parmi les liants hydrosolubles tels que l'alcool polyvinylique, l'amidon, la gélatine, les protéines de soja ou la caséine, et leurs mélanges.

Le ou les agents cationiques peuvent être présents sur une unique face du papier transfert, destinée à recevoir l'impression.

Le ou les agents cationiques peuvent être des agents cationiques organiques.

Le ou les agents cationiques organiques peuvent être choisis parmi les polyamines épichlorhydrines, notamment parmi les polyépichlorhydrines diméthylamines, les polyéthylèneimine et les sels d'ammonium quaternaires organiques, de préférence parmi les sels d'ammonium quaternaires organiques, l'agent cationique organique étant notamment du chlorure de polydiallyldiméthylammonium, également appelé PolyDADMAC. Le ou les agents cationiques organiques peuvent être présent(s) sur ladite face en une quantité supérieure ou égale à 0,2 g/m², notamment supérieure ou égale à 0,6 g/m².

Ladite face peut également comporter un ou plusieurs sels alcalino-terreux, notamment choisi(s) parmi les sels de calcium, de préférence parmi le dichlorure de calcium et le nitrate de calcium, et les sels de magnésium, notamment parmi le sulfate de magnésium et le chlorure de magnésium, qui peuvent contribuer également à améliorer le transfert.

Le substrat fibreux avant traitement peut être dépourvu d'agent cationique et/ou de charge minérale et/ou de liant et/ou d'agents de formulation tels que dispersant, mouillant, épaississant, insolubilisant, agent de collage, azurant optique, ou colorant. Le substrat fibreux peut comporter des fibres naturelles et/ou synthétiques, notamment des fibres de cellulose, longues et/ou courtes.

Le papier transfert est de préférence imprimable par impression jet d'encre. Le papier transfert peut encore être imprimable par presse rotative.

Le papier transfert a de préférence une perméabilité à l'air Bendtsen supérieure ou égale à 100 ml/min, notamment supérieure ou égale à 200 ml/min (selon la norme ISO 5636-3).

Une telle perméabilité à l'air confère au papier une structure ouverte. Elle assure un séchage rapide de l'encre appliquée sur le papier transfert. Elle induit donc un gain de productivité par rapport à une perméabilité à l'air plus faible grâce à une augmentation de la vitesse de séchage de l'encre.

Le papier transfert peut avoir un grammage compris entre 25 et 150 g/m², notamment compris entre 30 et 75 g/m², mieux inférieur ou égal à 50 g/m².

Le papier transfert est en général à usage unique.

Dans un exemple de réalisation, le ou les agents cationiques sont présent(s) sur ladite face en une quantité supérieure ou égale à 0,2 g/m2, le papier transfert étant dépourvu, sur ladite face, de pigment et de liant et d'agents de formulation tels que dispersant, mouillant, épaississant, insolubilisant, agent de collage, azurant optique ou colorant, ou le papier transfert comprenant sur cette face un ou plusieurs pigments, les pigments sont choisis parmi le carbonate de calcium, le kaolin, le kaolin calciné, le talc, TiO2, les hydroxydes, notamment d'aluminium Al(OH)3 ou de magnésium, les sulfates, notamment BaSO4 ou CaSO4, le silicate d'aluminium naturel ou synthétique, l'oxyde d'aluminium, et leurs mélanges, et/ou liants et/ou des agents de formulation tels que ci-dessus en une quantité individuelle, mieux totale, inférieure ou égale à 13 fois, en g/m2, la quantité d'agent(s) cationique(s), notamment inférieure ou égale à 12 fois, 10 fois, 8 fois ou 5 fois.

L'invention a également pour objet un procédé de fabrication d'un papier transfert pour impression par sublimation, notamment tel que défini précédemment, dans lequel on dépose par un traitement de surface sur au moins une face d'un substrat fibreux un ou plusieurs agents cationiques, la quantité du ou des agents cationiques étant supérieure ou égale à 8% , en poids sec, du poids sec total du ou des composés apportés par le traitement de surface sur le substrat fibreux, notamment supérieure ou égale à 9% ou 10%.

L'invention porte également sur un procédé de fabrication d'un papier transfert pour impression par sublimation, notamment tel que défini précédemment, dans lequel on dépose par un traitement de surface sur au moins une face d'un substrat fibreux un ou plusieurs agents cationiques, la face du papier transfert traitée comprenant le ou les agents cationiques en une quantité supérieure ou égale à 0,2 g/m2, le papier transfert étant dépourvu sur cette face de pigment et de liant et d'agents de formulation tels que dispersant, mouillant, épaississant, insolubilisant, agent de collage, azurant optique, ou colorant, ou le papier transfert comportant sur cette face un ou plusieurs pigments, les pigments sont choisis parmi le carbonate de calcium, le kaolin, le kaolin calciné, le talc, TiO2, les hydroxydes, notamment d'aluminium Al(OH)3 ou de magnésium, les sulfates, notamment BaSO4 ou CaSO4, le silicate d'aluminium naturel ou synthétique, l'oxyde d'aluminium, et leurs mélanges, et/ou liants et/ou agents de formulation tels que ci-dessus en une quantité individuelle, mieux totale, inférieure ou égale à 13 fois, en g/m2, la quantité d'agent(s) cationique(s), notamment inférieure ou égale à 12 fois, 10 fois, 8 fois ou 5 fois.

Le traitement de surface peut être monocouche ou multicouche.

Le procédé selon l'invention peut comporter la fabrication du substrat fibreux.

Le traitement de surface peut être réalisé en ligne ou hors ligne.

Le ou les agents cationiques peuvent être déposés sur une unique face du substrat fibreux.

Une composition comportant le ou les agents cationiques peut être déposée sur ladite face du substrat fibreux par le traitement de surface, et la quantité de la composition déposée sur la face du substrat fibreux peut être comprise entre 0,2 et 15 g/m² en poids sec, préférentiellement entre 0,5 et 8 g/m².

Le traitement de surface peut être réalisé à l'aide d'une presse encolleuse, d'une presse à transfert de film ou d'un système de couchage, notamment de type rideau ou à lame, lame d'air, crayon ou encore par cylindre gravé.

L'invention a également pour objet un papier transfert imprimé pour impression par sublimation, comportant un papier transfert tel que défini précédemment et au moins une impression sur la face du papier transfert comportant le ou les agents cationiques, notamment une impression jet d'encre d'au moins une encre sublimable.

L'invention porte également sur un procédé d'impression d'un papier transfert pour impression par sublimation, dans lequel on imprime avec au moins une encre, notamment par impression jet d'encre, la face comportant le ou les agents cationiques d'un papier transfert tel que défini précédemment.

En variante, l'impression peut être réalisée par presse rotative.

L'impression peut se faire par exemple en quadrichromie avec des cartouches d'encre contenant des encres de couleurs primaires, notamment noir, cyan, jaune et magenta, et éventuellement des couleurs secondaires. L'encre est notamment formulée à partir de pigments sublimables en base aqueuse.

L'invention a encore pour objet un procédé de décoration d'un support, dans lequel on transfère par sublimation l'impression d'un papier transfert imprimé tel que décrit précédemment sur le support.

Le support peut être un métal, du verre, une surface plastique ou un tissu, notamment un tissu comportant du polyester, de préférence un tissu comportant majoritairement du polyester.

### Exemples

Les compositions décrites dans le tableau ci-dessous sont chacune déposées à la barre de Meyer sur une face d'un substrat fibreux dont la composition et les caractéristiques sont décrites ci-après. Les substrats fibreux traités par les compositions forment des papiers transferts.

Papier de base avant couchage
Composition fibreuse : 30% résineux + 70% fibres courtes en mélange
Grammage = 60 g/m²
Collage Cobb 60s = 15 g/m²
Porosité Bendtsen = 1500 ml/min
Formules de couchage : composition et dépose selon tableau ci-dessous

Le test d'impression est réalisé sur le papier à l'aide d'une imprimante SAWGRASS SG400, et le transfert est réalisé sous presse à 200°C pendant une minute sur un tissu polyester.

Une encre noire (SAWGRASS Sublijet noir) est déposée sur la face du substrat fibreux traitée par la composition. On obtient ainsi un aplat noir. Les papiers transferts traités par l'encre forment des papiers transferts imprimés.

La densité optique après transfert sur le tissu polyester est mesurée à l'aide d'un spectrodensitomètre X-rite 500.

Les parts sont exprimées en poids sec.

| | | Exemple 1 | Exemple 2 | Exemple 3 | Exemple 4 | Exemple 5 |
|---|---|---|---|---|---|---|
| Carbonate de calcium | (parts) | 20 | 20 | 20+80 | 0 | 0 |
| Silicate d'aluminium | (parts) | 80 | 80 | 0 | 0 | 0 |
| Alcool polyvinylique | (parts) | 12 | 12 | 17 | 0 | 0 |
| Agent cationique - type | | - | Polydadmac | Polydadmac | Polydadmac | PolyEpichlorhydrine diméthylamine |
| Agent cationique - quantité | (parts) | 0 | 40 | 40 | 100 | 100 |
| Dépose sèche | (g/m²) | 1,36 | 2,66 | 1,93 | 2,3 | 1,8 |
| Poids sec agent cationique | (g/m²) | 0 | 0,7 | 0,51 | 2,3 | 1,8 |
| Densité optique (aplat noir) | | 1,86 | 2,14 | 2,21 | 2,20 | 2,22 |

Dans l'exemple 3, « 20+80 » indique que l'on utilise 20 parts de CaCO₃ broyé et 80 parts de PCC (carbonate précipité)

La perméabilité à l'air Bendtsen des exemples 2 à 5 est supérieure à 100 mL/min.

On constate que les papiers transferts imprimés selon l'invention des exemples 2, 3, 4 et 5, ont une densité optique supérieure au papier transfert imprimé selon l'exemple comparatif 1 qui n'est pas selon l'invention.

## Revendications

1. Papier transfert pour impression par sublimation, ayant sur au moins une face au moins 0,2 g/m² d'un ou plusieurs agents cationiques, le papier transfert étant dépourvu sur cette face de pigment et de liant et d'agents de formulation tels que dispersant, mouillant, épaississant, insolubilisant, agent de collage, azurant optique, ou colorant, ou le papier transfert comprenant sur cette face un ou plusieurs pigments, les pigments étant choisis parmi le carbonate de calcium, le kaolin, le kaolin calciné, le talc, TiO2, les hydroxydes, notamment d'aluminium Al(OH)3 ou de magnésium, les sulfates, notamment BaSO4 ou CaSO4, le silicate d'aluminium naturel ou synthétique, l'oxyde d'aluminium, et leurs mélanges, et/ou liants et/ou agents de formulation tels que dispersant, mouillant, épaississant, insolubilisant, agent de collage, azurant optique ou colorant en une quantité individuelle, mieux totale, inférieure ou égale à 13 fois, en g/m², la quantité d'agent(s) cationique(s), le papier transfert comprenant de préférence sur ladite face un ou plusieurs pigments, les pigments étant choisis parmi le carbonate de calcium, le kaolin, le kaolin calciné, le talc, TiO2, les hydroxydes, notamment d'aluminium Al(OH)3 ou de magnésium, les sulfates, notamment BaSO4 ou CaSO4, le silicate d'aluminium naturel ou synthétique, l'oxyde d'aluminium, et leurs mélanges, et/ou liants et/ou agents de formulation tels que dispersant, mouillant, épaississant, insolubilisant, agent de collage, azurant optique ou colorant en une quantité totale inférieure ou égale à 12 fois, en g/m², la quantité d'agent(s) cationique(s), notamment inférieure ou égale à 10 fois, 8 fois ou 5 fois.

2. Papier transfert pour impression par sublimation, comportant un substrat fibreux, le papier transfert ayant sur au moins une face un ou plusieurs agents cationiques, déposé(s) par un traitement de surface sur le substrat fibreux, la quantité du ou des agents cationiques étant supérieure ou égale à 8%, en poids sec, du poids sec total du ou des composés apportés par le traitement de surface sur le substrat fibreux, la quantité du ou des agents cationiques étant de préférence supérieure ou égale à 9 %, en poids sec, du poids sec total du ou des composés apportés par le traitement de surface sur le substrat fibreux, notamment supérieure ou égale à 10 % le ou les agents cationiques étant présent(s) sur ladite face en une quantité supérieure ou égale à 0,2 g/m², le papier transfert étant dépourvu sur cette face de pigment et de liant et d'agents de formulation tels que dispersant, mouillant, épaississant, insolubilisant, agent de collage, azurant optique ou colorant, ou le papier transfert comprenant sur cette face un ou plusieurs pigments, les pigments étant choisis parmi le carbonate de calcium, le kaolin, le kaolin calciné, le talc, TiO2, les hydroxydes, notamment d'aluminium Al(OH)3 ou de magnésium, les sulfates, notamment BaSO4 ou CaSO4, le silicate d'aluminium naturel ou synthétique, l'oxyde d'aluminium, et leurs mélanges, et/ou liants et/ou agents de formulation tels que dispersant, mouillant, épaississant, insolubilisant, agent de collage, azurant optique ou colorant en une quantité individuelle, mieux totale, inférieure ou égale à 13 fois, en g/m², la quantité d'agent(s) cationique(s).

3. Papier transfert selon l'une quelconque des revendications 1 ou 2, le papier transfert étant dépourvu, au moins sur la face comportant le ou les agents cationiques, de liant ou comprenant sur cette face un ou plusieurs liants en une quantité inférieure ou égale à 8 g/m2.

4. Papier transfert selon l'une quelconque des revendications 1 à 3, le papier transfert étant imprimable par impression jet d'encre.

5. Papier transfert selon l'une quelconque des revendications précédentes, le ou les agents cationiques étant des agents cationiques organiques, le ou les agents cationiques organiques étant de préférence choisis parmi les polyamines épichlorhydrines, notamment parmi les polyépichlorhydrines diméthylamines, les polyéthylèneimine et les sels d'ammonium quaternaires organiques, de préférence parmi les sels d'ammonium quaternaires organiques, l'agent cationique organique étant notamment du chlorure de polydiallyldiméthylammonium et/ou le ou les agents cationiques organiques étant de préférence présent(s) sur ladite face en une quantité supérieure ou égale à 0,2 g/m², notamment supérieure ou égale à 0,6 g/m².

6. Papier transfert selon l'une quelconque des revendications précédentes, ayant une perméabilité à l'air Bendtsen supérieure ou égale à 100 ml/min et/ou ayant un grammage de préférence compris entre 25 et 150 g/m², notamment compris entre 30 et 75 g/m², mieux inférieur ou égal à 50 g/m².

7. Procédé de fabrication d'un papier transfert pour impression par sublimation, notamment selon l'une quelconque des revendications 1 à 6, dans lequel on dépose par un traitement de surface sur au moins une face d'un substrat fibreux un ou plusieurs agents cationiques, la face du papier transfert traitée comprenant le ou les agents cationiques en une quantité supérieure ou égale à 0,2 g/m², le papier transfert étant dépourvu sur cette face de pigment et de liant et d'agents de formulation tels que dispersant, mouillant, épaississant, insolubilisant, agent de collage, azurant optique ou colorant, ou le papier transfert comprenant sur cette face un ou plusieurs pigments, les pigments étant choisis parmi le carbonate de calcium, le kaolin, le kaolin calciné, le talc, TiO2, les hydroxydes, notamment d'aluminium Al(OH)3 ou de magnésium, les sulfates, notamment BaSO4 ou CaSO4, le silicate d'aluminium naturel ou synthétique, l'oxyde d'aluminium, et leurs mélanges, et/ou liants et/ou agents de formulation tels que dispersant, mouillant, épaississant, insolubilisant, agent de collage, azurant optique, ou colorant en une quantité individuelle, mieux totale, inférieure ou égale à 13 fois, en g/m², la quantité d'agent(s) cationique(s).

8. Procédé de fabrication d'un papier transfert pour impression par sublimation selon la revendication 7, dans lequel on dépose par un traitement de surface sur au moins une face d'un substrat fibreux un ou plusieurs agents cationiques, la quantité du ou des agents cationiques étant supérieure ou égale à 8% en poids sec, du poids sec total du ou des composés apportés par le traitement de surface sur le substrat fibreux.

9. Procédé de fabrication d'un papier transfert selon l'une quelconque des revendications 7 et 8, dans lequel on fabrique le substrat fibreux et le traitement de surface est réalisé en ligne ou hors ligne.

10. Procédé de fabrication d'un papier transfert selon l'une quelconque des revendications 1 à 6, dans lequel on dépose par le traitement de surface une composition comportant le ou les agents cationiques sur ladite face du substrat fibreux, la quantité de la composition déposée sur la face du substrat fibreux étant de préférence comprise entre 0,2 et 15 g/m² en poids sec, préférentiellement entre 0,5 et 8 g/m² et/ou le traitement de surface étant de préférence réalisé à l'aide d'une presse encolleuse, d'une presse à transfert de film ou d'un système de couchage, notamment à lame, lame d'air, ou crayon ou rideau, ou par cylindre gravé.

11. Papier transfert imprimé pour impression par sublimation, comportant un papier transfert selon l'une quelconque des revendications 1 à 6 et au moins une impression sur la face du papier transfert comportant le ou les agents cationiques.

12. Procédé d'impression d'un papier transfert pour impression par sublimation, dans lequel on imprime par au moins une encre, notamment par impression jet d'encre, la face comportant le ou les agents cationiques d'un papier transfert selon l'une quelconque des revendications 1 à 6.

13. Procédé de décoration d'un support, dans lequel on transfère par sublimation l'impression d'un papier transfert imprimé selon la revendication 12 sur le support.

## Patentansprüche

1. Transferpapier für den Sublimationsdruck, das auf mindestens einer Seite mindestens 0,2 g/m² eines oder mehrerer kationischer Mittel aufweist, wobei das Transferpapier auf dieser Seite frei von Pigmenten und Bindemitteln und Formulierungsmitteln wie Dispergiermittel, Netzmittel, Verdickungsmittel, Unlöslichmacher, Leimungsmittel, optischem Aufheller oder Farbstoff ist, oder wobei das Transferpapier auf dieser Seite ein oder mehrere Pigmente umfasst, wobei die Pigmente ausgewählt sind aus Calciumcarbonat, Kaolin, kalziniertem Kaolin, Talkum, TiO2, Hydroxiden, insbesondere von Aluminium AI(OH)3 oder von Magnesium, Sulfaten, insbesondere BaSO4 oder CaSO4, natürlichem oder synthetischem Aluminiumsilikat, Aluminiumoxid und deren Mischungen, und/oder Bindemitteln und/oder Formulierungsmitteln wie Dispergiermittel, Netzmittel, Verdickungsmittel, Unlöslichmacher, Leimungsmittel, optischem Aufheller oder Farbstoff in einer Einzelmenge, besser Gesamtmenge, die in g/m² kleiner oder gleich dem 13-Fachen der Menge an kationischem(n) Mittel(n) ist, wobei das Transferpapier vorzugsweise auf der genannten Seite ein oder mehrere Pigmente umfasst, wobei die Pigmente ausgewählt sind aus Calciumcarbonat, Kaolin, kalziniertem Kaolin, Talkum, TiO2, Hydroxiden, insbesondere von Aluminium AI(OH)3 oder von Magnesium, Sulfaten, insbesondere BaSO4 oder CaSO4, natürlichem oder synthetischem Aluminiumsilikat, Aluminiumoxid, und deren Mischungen, und/oder Bindemitteln und/oder Formulierungsmitteln wie Dispersionsmittel, Netzmittel, Verdickungsmittel, Unlöslichmacher, Leimungsmittel, optischem Aufheller oder Farbstoff in einer Gesamtmenge, die in g/m² kleiner oder gleich dem 12-Fachen der Menge an kationischem(n) Mittel(n) ist, insbesondere kleiner oder gleich dem 10-Fachen, 8-Fachen oder 5-Fachen.

2. Transferpapier für den Sublimationsdruck, das ein faseriges Substrat einschließt, wobei das Transferpapier auf mindestens einer Seite ein oder mehrere kationische Mittel aufweist, das/die durch eine Oberflächenbehandlung auf dem faserigen Substrat abgelagert wird/werden, wobei die Menge des oder der kationischen Mittel größer oder gleich 8 % Trockengewicht des Gesamttrockengewichts der Verbindung(en) beträgt, die durch die Oberflächenbehandlung auf dem faserigen Substrat aufgebracht werden, wobei die Menge des oder der kationischen Mittel vorzugsweise größer oder gleich 9 % Trockengewicht des Gesamttrockengewichts der Verbindung(en) beträgt, die durch die Oberflächenbehandlung auf das faserige Substrat aufgebracht werden, insbesondere größer oder gleich 10 %, wobei das oder die kationischen Mittel auf der genannten Seite in einer Menge von mehr als oder gleich 0,2 g/m² vorhanden ist/sind, wobei das Transferpapier auf dieser Seite frei von Pigmenten und Bindemitteln und Formulierungsmitteln wie Dispergiermittel, Netzmittel, Verdickungsmittel, Unlöslichmacher, Leimungsmittel, optischem Aufheller oder Farbstoff ist, oder das Transferpapier auf dieser Seite ein oder mehrere Pigmente umfasst, wobei die Pigmente ausgewählt sind aus Calciumcarbonat, Kaolin, kalziniertem Kaolin, Talkum, TiO2, Hydroxiden, insbesondere von Aluminium AI(OH)3 oder von Magnesium, Sulfaten, insbesondere BaSO4 oder CaSO4, natürlichem oder synthetischem Aluminiumsilikat, Aluminiumoxid und deren Mischungen, und/oder Bindemitteln und/oder Formulierungsmitteln wie Dispergiermittel, Netzmittel, Verdickungsmittel, Unlöslichmacher, Leimungsmittel, optischem Aufheller oder Farbstoff in einer Einzelmenge, besser Gesamtmenge, die in g/m² kleiner oder gleich dem 13-Fachen der Menge an kationischem(n) Mittel(n) ist.

3. Transferpapier nach einem der Ansprüche 1 oder 2, wobei das Transferpapier zumindest auf der Seite, die das oder die kationischen Mittel einschließt, frei von Bindemitteln ist oder auf dieser Seite ein oder mehrere Bindemittel in einer Menge von weniger als oder gleich 8 g/m² umfasst.

4. Transferpapier nach einem der Ansprüche 1 bis 3, wobei das Transferpapier durch Tintenstrahldruck bedruckbar ist.

5. Transferpapier nach einem der vorstehenden Ansprüche, wobei das oder die kationischen Mittel organische kationische Mittel sind, wobei das oder die organischen kationischen Mittel vorzugsweise aus Polyamin-Epichlorhydrinen, insbesondere aus Polyepichlorhydrin-Dimethylaminen, Polyethylenimin und organischen quartären Ammoniumsalzen ausgewählt sind, vorzugsweise unter den organischen quaternären Ammoniumsalzen, wobei das organische kationische Mittel insbesondere Polydiallyldimethylammoniumchlorid ist und/oder das oder die organischen kationischen Mittel vorzugsweise auf der genannten Seite in einer Menge von mehr als oder gleich 0,2 g/m², insbesondere mehr als oder gleich 0,6 g/m², vorhanden ist/sind.

6. Transferpapier nach einem der vorstehenden Ansprüche, das eine Bendtsen-Luftdurchlässigkeit von mehr als oder gleich 100 ml/min und/oder ein Flächengewicht vorzugsweise zwischen 25 und 150 g/m², insbesondere zwischen 30 und 75 g/m², besser kleiner als oder gleich 50 g/m² aufweist.

7. Verfahren zur Herstellung eines Transferpapiers für den Sublimationsdruck, insbesondere nach einem der Ansprüche 1 bis 6, wobei durch eine Oberflächenbehandlung auf mindestens einer Seite eines faserigen Substrats ein oder mehrere kationische Mittel abgelagert werden, wobei die behandelte Seite des Transferpapiers den oder die kationischen Mittel in einer Menge von mehr als oder gleich 0,2 g/m² umfasst, wobei das Transferpapier auf dieser Seite frei von Pigmenten und Bindemitteln und Formulierungsmitteln wie Dispergiermittel, Netzmittel, Verdickungsmittel, Unlöslichmacher, Leimungsmittel, optischem Aufheller oder Farbstoff ist, oder das Transferpapier, das auf dieser Seite ein oder mehrere Pigmente umfasst, wobei die Pigmente ausgewählt sind aus Calciumcarbonat, Kaolin, kalziniertem Kaolin, Talkum, TiO2, Hydroxiden, insbesondere von Aluminium AI(OH)3 oder von Magnesium, Sulfaten, insbesondere BaSO4 oder CaSO4, natürlichem oder synthetischem Aluminiumsilikat, Aluminiumoxid und deren Mischungen, und/oder Bindemitteln und/oder Formulierungsmitteln wie Dispergiermittel, Netzmittel, Verdickungsmittel, Unlöslichmacher, Leimungsmittel, optischem Aufheller oder Farbstoff in einer Einzelmenge, besser Gesamtmenge, die in g/m² kleiner oder gleich dem 13-Fachen der Menge des/der kationischen Mittel(s) ist.

8. Verfahren zur Herstellung eines Transferpapiers für den Sublimationsdruck nach Anspruch 7, wobei durch eine Oberflächenbehandlung auf mindestens einer Seite eines faserigen Substrats ein oder mehrere kationische Mittel abgelagert werden, wobei die Menge des oder der kationischen Mittel größer oder gleich 8 % Trockengewicht des Gesamttrockengewichts der Verbindung(en) beträgt, die durch die Oberflächenbehandlung auf das faserige Substrat aufgebracht werden.

9. Verfahren zur Herstellung eines Transferpapiers nach einem der Ansprüche 7 und 8, wobei das faserige Substrat hergestellt wird und die Oberflächenbehandlung online oder offline durchgeführt wird.

10. Verfahren zur Herstellung eines Transferpapiers nach einem der Ansprüche 1 bis 6, wobei durch die Oberflächenbehandlung eine Zusammensetzung, die das oder die kationischen Mittel einschließt, auf die Seite des faserigen Substrats abgelagert wird, wobei die Menge der auf die Seite des faserigen Substrats abgelagerten Zusammensetzung vorzugsweise zwischen 0,2 bis 15 g/m², vorzugsweise zwischen 0,5 und 8 g/m², an Trockengewicht beträgt und/oder die Oberflächenbehandlung vorzugsweise mit Hilfe einer Leimpresse, einer Filmtransferpresse oder eines Beschichtungssystems, insbesondere mit Klinge, Luftklinge oder Stift oder Vorhang, oder mit Hilfe eines gravierten Zylinders durchgeführt wird.

11. Bedrucktes Transferpapier für den Sublimationsdruck, einschließlich eines Transferpapiers nach einem der Ansprüche 1 bis 6 und mindestens eines Drucks auf der Seite des Transferpapiers, die den oder die kationischen Mittel einschließt.

12. Verfahren zum Bedrucken eines Transferpapiers für den Sublimationsdruck, wobei die Seite, die das oder die kationischen Mittel eines Transferpapiers nach einem der Ansprüche 1 bis 6 einschließt, mit mindestens einer Tinte, insbesondere durch Tintenstrahldruck, bedruckt wird.

13. Verfahren zum Dekorieren eines Trägers, wobei der Druck eines nach Anspruch 12 bedruckten Transferpapiers durch Sublimation auf den Träger übertragen wird.

## Claims

1. Transfer paper for sublimation printing, having on at least one face at least 0.2 g/m² of one or more cationic agents, the transfer paper being free on this face from pigment and binder and formulation agents such as dispersant, wetting agent, thickener, insolubiliser, bonding agent, optical brightener or dye, or the transfer paper comprising on this face one or more pigment(s), the pigments being selected from calcium carbonate, kaolin, calcinated kaolin, talc, TiO2, hydroxides, in particular aluminium Al(OH)3 or magnesium hydroxides, sulphates, in particular BaSO4 or CaSO4, natural or synthetic aluminium silicate, aluminium oxide, and mixtures thereof, and/or binder(s) and/or formulation agent(s) such as dispersant, wetting agent, thickener, insolubiliser, bonding agent, optical brightener or dye in an individual amount, or better still total amount, of less than or equal to 13 times, in g/m², the amount of cationic agent(s), the transfer paper preferably comprising on said face one or more pigments, the pigments being selected from calcium carbonate, kaolin, calcinated kaolin, talc, TiO2, hydroxides, in particular aluminium Al(OH)3 or magnesium hydroxides, sulphates, in particular BaSO4 or CaSO4, natural or synthetic aluminium silicate, aluminium oxide, and mixtures thereof, and/or binder(s) and/or formulation agent(s) such as dispersant, wetting agent, thickener, insolubiliser, bonding agent, optical brightener or dye in a total amount less than or equal to 12 times, in g/m², the amount of cationic agent(s), in particular less than or equal to 10 times, 8 times or 5 times.

2. Transfer paper for sublimation printing, including a fibrous substrate, the transfer paper having on at least one face one or more cationic agents, deposited by a surface treatment on the fibrous substrate, the amount of the cationic agent(s) being greater than or equal to 8%, by dry weight, of the total dry weight of the compound(s) provided by the surface treatment on the fibrous substrate, the amount of the cationic agent(s) being preferably greater than or equal to 9%, by dry weight, of the total dry weight of the compound(s) provided by the surface treatment on the fibrous substrate, in particular greater than or equal to 10%, the cationic agent(s) being present on said face in an amount greater than or equal to 0.2 g/m², the transfer paper being free on this face from pigment and binder and formulation agents such as dispersant, wetting agent, thickener, insolubiliser, bonding agent, optical brightener or dye, or the transfer paper comprising on this face one or more pigments, the pigments being selected from calcium carbonate, kaolin, calcinated kaolin, talc, TiO2, hydroxides, in particular aluminium Al(OH)3 or magnesium hydroxides, sulphates, in particular BaSO4 or CaSO4, natural or synthetic aluminium silicate, aluminium oxide, and mixtures thereof, and/or binders and/or formulation agents such as dispersant, wetting agent, thickener, insolubiliser, bonding agent, optical brightener or dye, in an individual amount, or better still total amount, less than or equal to 13 times, in g/m², the amount of cationic agent(s).

3. Transfer paper according to any one of claims 1 or 2, the transfer paper being free, at least on the face including the cationic agent(s), of binder, or comprising on this face one or more binder(s) in an amount less than or equal to 8 g/m².

4. Transfer paper according to any one of claims 1 to 3, the transfer paper being able to be printed by inkjet printing.

5. Transfer paper according to any one of the preceding claims, the cationic agent(s) being organic cationic agents, the organic cationic agent(s) being preferably selected from polyamine epichlorohydrins, in particular from polyepichlorohydrin-dimethylamines, polyethyleneimines and organic quaternary ammonium salts, preferably from organic quaternary ammonium salts, the organic cationic agent being in particular polydiallyldimethylammonium chloride and/or the organic cationic agent(s) being preferably present on said face in an amount greater than or equal to 0.2 g/m², in particular greater than or equal to 0.6 g/m².

6. Transfer paper according to any one of the preceding claims, having a Bendtsen air permeability of greater than or equal to 100 ml/min and/or having a grammage preferably of between 25 and 150 g/m², in particular between 30 and 75 g/m², better still less than or equal to 50 g/m².

7. Method for manufacturing a transfer paper for sublimation printing, in particular according to any one of claims 1 to 6, wherein one or more cationic agents are deposited by a surface treatment on at least one face of a fibrous substrate, the treated face of the transfer paper comprising the cationic agent(s) in an amount greater than or equal to 0.2 g/m², the transfer paper being free, on this face, from pigment and binder and formulation agents such as dispersant, wetting agent, thickener, insolubiliser, bonding agent, optical brightener or dye, or the transfer paper comprising on this face one or more pigments, the pigments being selected from calcium carbonate, kaolin, calcinated kaolin, talc, TiO2, hydroxides, in particular aluminium Al(OH)3 or magnesium hydroxides, sulphates, in particular BaSO4 or CaSO4, natural or synthetic aluminium silicate, aluminium oxide, and mixtures thereof, and/or binders and/or formulation agents such as dispersant, wetting agent, thickener, insolubiliser, bonding agent, optical brightener or dye, in an individual amount, or better still a total amount, less than or equal to 13 times, in g/m², the amount of cationic agent(s).

8. Method for manufacturing a transfer paper for sublimation printing according to claim 7, wherein one or more cationic agents are deposited by a surface treatment on at least one face of a fibrous substrate, the amount of the cationic agent(s) being greater than or equal to 8% by dry weight, of the total dry weight of the compound(s) provided by the surface treatment on the fibrous substrate.

9. Method for manufacturing a transfer paper according to any one of claims 7 and 8, wherein the fibrous substrate is manufactured and the surface treatment is carried out online or offline.

10. Method for manufacturing a transfer paper according to any one of claims 1 to 6, wherein a composition including the cationic agent(s) is deposited by the surface treatment on said face of the fibrous substrate, the amount of the composition deposited on the face of the fibrous substrate being preferably comprised between 0.2 and 15 g/m² by dry weight, preferably between 0.5 and 8 g/m² and/or the surface treatment being preferably carried out using a size press, a film transfer press or a coating system, in particular a blade coating, air-knife coating, rod coating or curtain coating, or by engraved cylinder.

11. Printed transfer paper for sublimation printing, including a transfer paper according to any one of claims 1 to 6 and at least one print on the face of the transfer paper including the cationic agent(s).

12. Method for printing a transfer paper for sublimation printing, wherein the face including the cationic agent(s) of a transfer paper according to any one of claims 1 to 6 is printed with at least one ink, in particular by inkjet printing.

13. Method for decorating a support, wherein the print of a printed transfer paper according to claim 12 is transferred onto the support by sublimation.
